# EUROPÄISCHE PATENTSCHRIFT

(11) **EP 0 640 182 B1**
(45) Veröffentlichungstag und Bekanntmachung des Hinweises auf die Patenterteilung: **08.04.1998**
(21) Anmeldenummer: 92910020.4
(22) Anmeldetag: 11.05.1992
(51) Int. Cl.: F03D 3/02, F03D 9/00, C10L 1/14

(54) **TREIBSTOFFZUSATZ ZUR VERMINDERUNG DER UMWELTSCHÄDLICHEN EMISSION VON VERBRENNUNGSMOTOREN UND SEINE VERWENDUNG**
FUEL ADDITIVE TO REDUCE ENVIRONMENTALLY POLLUTING EMISSIONS FROM INTERNAL COMBUSTION ENGINES AND ITS USE
ADDITIF POUR CARBURANT VISANT A REDUIRE LES EMANATIONS POLLUANTES EMISES PAR DES MOTEURS A COMBUSTION INTERNE ET SON UTILISATION

(43) Veröffentlichungstag der Anmeldung: 01.03.1995
(73) Patentinhaber: KOWAX KERESKEDELMI, FEJLESZTO ES GYARTO KFT, H-1082 Budapest VIII (HU)
(72) Erfinder: KOVACS, Gyula, H-1171 Budapest (HU)
(74) Vertreter: Schwabe - Sandmair - Marx
(86) Internationale Anmeldenummer: HU9200020
(87) Internationale Veröffentlichungsnummer: WO9323503

(56) Entgegenhaltungen:
- GB-A- 2 058 833

## Beschreibung

Die Erfindung betrifft einen Treibstoffzusatz, der den aus flüssigen Kohlenwasserstoffen bestehenden Kraftstoffen, wie Benzin, Gasöl, Dieselöl und Kerosin, zugesetzt werden kann und die für die Umwelt besonders schädlichen Komponenten der Auspuffgase mengenmäßig bedeutend verringert. Die Erfindung betrifft auch die Verwendung dieses Treibstoffzusatzes.

Wirkungsgrad und Emission der Verbrennungsmotoren, wie Ottomotor, Dieselmotor und Wankelmotor, hängen unter anderem von der Konstruktion des Motors, dem Kompressionsgrad und dem Treibstoff-Luft-Verhältnis ab. Zur Verbesserung des Wirkungsgrades und zur Verringerung der schädlichen Emissionen sind außer zahlreichen Änderungen der Motorkonstruktion auch gewisse Zusatzstoffe bekanntgeworden, die in erster Linie zwecks Senkung des Kraftstoffverbrauchs und für die Steigerung des Wirkungsgrades ausgearbeitet wurden. So ist zum Beispiel aus GB-A 2 115 004 ein Zusatz bekannt geworden, der Essigsäurealkylester, aromatische Kohlenwasserstoffe und ungesättigte Halogenwasserstoffe enthält. Dem Treibstoff zugesetzt, erhöht er den Wirkungsgrad des Motors. Ein ähnlicher Zusatz ist in GB-A 2 172 302 beschrieben, er enthält chlorierte Aromaten, Dialkylketone und Alkohol. Aus den US-P 4 289 501, 4 286 969, 4 264 335 und 4 394 134 sind Zusätze bekanntgeworden, die halogenierte aromatische Kohlenwasserstoffe enthalten und dem Treibstoff zwecks Erhöhung der Oktanzahl und des Wirkungsgrades zugesetzt werden. Gemäß US-P 4 430 092 wird Tribrommethan, gemäß GB 2 058 833 werden halogenierte Kohlenwasserstoffe eingesetzt, um die aus dem Bleigehalt des Treibstoffs stammende Bleiemission zu vermindern. Diese bekannten Zusätze werden auf den Treibstoff bezogen in einer Menge von 0,1 Vol.-% oder mehr eingesetzt.

Mit diesen bekannten Zusätzen kann eine bedeutende Erhöhung des Wirkungsgrades erzielt werden, jedoch ist nachteilig, daß der mit Zusätzen versehene Treibstoff ein Auspuffgas entstehen läßt, das im Vergleich zu Betrieb mit zusatzfreiem Treibstoff einen erhöhten Anteil an CO, Ruß, NOₓ und HCl aufweist. Besonders bedeutend ist der Anstieg der Rußmenge, weil im allgemeinen als halogenierte Kohlenwasserstoffe ungesättigte bzw. aromatische Verbindungen verwendet werden.

Im Hinblick auf die steigenden Umweltschäden und die immer strenger werdenden Umweltschutzvorschriften war es die Aufgabe der Erfindung, einen Treibstoffzusatz bereitzustellen, der die schädlichen Emissionen der Motortreibstoffe auf Kohlenwasserstoffbasis bedeutend verringert.

Es wurde nun überraschenderweise gefunden, daß bestimmte Lösungen als Treibstoffzusatz schon in äußerst geringen Mengen die Schadstoffemission von Verbrennungsmotoren bedeutend vermindern.

Gegenstand der Erfindung ist demnach ein Treibstoffzusatz gemäß Anspruch 1 oder 2, enthaltend 1 Masseteil Dichlormethan, 0,5 Masseteile Natriumbenzoat und 3 Masseteile Gasöl oder enthaltend 1 Masseteil Tetrachlorkohlenstoff, 2 Masseteile Natriumäthylat und 3 Masseteile Benzin.

Die Erfindung betrifft ferner die Verwendung des erfindungsgemäßen Treibstoffzusatzes.

Der erfindungsgemäße Treibstoffzusatz verringert die Menge der Schadstoffe im Auspuffgas wesentlich und führt darüber hinaus auch zu einer Treibstoffeinsparung von etwa 2-5 %, bezogen auf den Verbrauch an zusatzfreiem Treibstoff. Die Verringerung der NOₓ-Emission liegt bei 8-18 %, die der CO-Emission bei 25-30 %, die der cₙHₘ-Emission und die der Rußemission bei 20-30 %.

Beim Übergang zur Anwendung des Motorzusatzes ist keine Motoreinstellung erforderlich. Der Zusatz verursacht weder Korrosion noch Koksablagerungen. Wenn im Motor Koksablagerungen vorhanden sind, werden sie durch den erfindungsgemäßen Zusatz außerordentlich schnell entfernt.

Im Laufe der Versuche wurde die Zusammensetzung des Auspuffgases mit einem Gerät des Typs MULTIGAS 488 (Technotest, Italien), die Rußmenge mit einem BOSCH-Rußmesser und die HCl-Menge mit einer HCl-Sonde gemessen. In den Beispielen ist jeweils angegeben, um wieviel sich prozentual der Anteil der Schadstoffe verringert hat; dabei wird der mit zusatzfreiem Treibstoff gemessene Wert als 100 % betrachtet.

### Beispiel 1

Ein Treibstoffzusatz der folgenden Zusammensetzung wurde hergestellt:

| | |
|---|---|
| 1 | Masseteil Dichlormethan |
| 0,5 | Masseteile Natriumbenzoat |
| 3 | Masseteile Gasöl. |

Der Zusatz wurde durch einfaches Vermischen der Komponenten hergestellt.

Die Messungen wurden an einem 12PA4-185VG PIELSTIECK Motor vorgenommen, dessen Drehzahl 1400 min⁻¹ betrug. Dem als Treibstoff verwendeten Gasöl wurden auf 100 Liter 31 ml des Treibstoffzusatzes zugesetzt, was einem Dichlormethangehalt im Treibstoff von 0,01 Vol.-% entspricht. Bezogen auf den Betrieb des Motors ohne Zusatz war der Kraftstoffverbrauch um 3,7 % geringer, der NOₓ-Gehalt des Auspuffgases sank um 15 %, der CₙHₘ-Gehalt um 27,5 %, der Rußgehalt um 24,7 %, und der HCl-Gehalt betrug 0,0 ppm.

### Beispiel 2

Ein Treibstoffzusatz der folgenden Zusammensetzung wurde hergestellt:

| | |
|---|---|
| 1 | Masseteil Tetrachlorkohlenstoff |
| 2 | Masseteile Natriumäthylat |
| 3 | Masseteile Benzin |

Die Messungen wurden an einem Opel-Kadett-Motor des Typs 1,3 S vorgenommen, dessen Drehzahl 2700 min⁻¹ betrug. Als Treibstoff wurde bleifreies Benzin mit der Oktanzahl 95 verwendet. Dem Benzin wurde so viel Zusatz zugegeben, daß die Konzentration des Tetrachlorkohlenstoffes im Benzin 0,005 Vol.-% betrug. In dieser Konzentration beeinflußte der Tetrachlorkohlenstoff die Oktanzahl nicht. Bezogen auf den Betrieb des Motors ohne Zusatz war der Kraftstoffverbrauch um 4,2 % geringer, der NOₓ-Gehalt des Auspuffgases sank um 9,8 %, der CO-Gehalt um 31 %, der CₙHₘ-Gehalt um 18,2 %, und der HCl-Gehalt des Auspuffgases betrug 0,0 ppm.

## Patentansprüche

1. Treibstoffzusatz der folgenden Zusammensetzung:
| | |
|---|---|
| 1 | Masseteil Dichlormethan, |
| 0,5 | Masseteile Natriumbenzoat, |
| 3 | Masseteile Gasöl. |

2. Treibstoffzusatz der folgenden Zusammensetzung:
| | |
|---|---|
| 1 | Masseteil Tetrachlorkohlenstoff, |
| 2 | Masseteile Natriumäthylat, |
| 3 | Masseteile Benzin. |

3. Verwendung des Treibstoffzusatzes gemäß Anspruch 1 oder 2, dadurch gekennzeichnet, daß der Treibstoffzusatz einem flüssigen Teibstoff wie Benzin, Gasöl, Dieselöl und Kerosin, in einer Menge zugesetzt wird, bei der die Konzentration des Chlorkohlenwasserstoffes im Treibstoff 0,001 bis 0,02 Vol.-% beträgt.

## Claims

1. Fuel additive having the following composition:
| | |
|---|---|
| 1 | part by weight dichloromethane |
| 0.5 | part by weight sodium benzoate |
| 3 | parts by weight gas oil. |

2. Fuel additive having the following composition:
| | |
|---|---|
| 1 | part by weight carbon tetrachloride |
| 2 | parts by weight sodium ethylate |
| 3 | parts by weight petrol. |

3. Use of the fuel additive according to claim 1 or 2, characterized in that the fuel additive is added to a liquid fuel, such as petrol, gas oil, fuel oil or kerosene, in an amount such that the chlorinated hydrocarbon in the fuel is 0.001 to 0.002 % by volume.

## Revendications

1. Additif pour carburant ayant la composition suivante :
| | |
|---|---|
| 1 | partie en poids de dichlorométhane, |
| 0, 5 | partie en poids de benzoate de sodium, |
| 3 | parties en poids de gasoil |

2. Additif pour carburant ayant la composition suivante :
| | |
|---|---|
| 1 | partie en poids de tétrachlorure de carbone, |
| 2 | parties en poids d'éthylate de sodium, |
| 3 | parties en poids d'essence. |

3. Utilisation de l'additif pour carburant selon la revendication 1 ou 2, caractérisée par le fait que l'on ajoute l'additif pour carburant dans un carburant liquide tel que l'essence, le gasoil, le diesel et le kérosène en une proportion qui soit telle que la concentration en composé chlorohydrocarboné dans le carburant soit de 0, 001 à 0,02 % en volume.
